# FASCICULE DE BREVET EUROPEEN

(11) **EP 0 145 621 B1**
(45) Date de publication et mention de la délivrance du brevet: **11.05.1988**
(21) Numéro de dépôt: 84420199.6
(22) Date de dépôt: 29.11.1984
(51) Int. Cl.: D21J 1/20, D21H 5/18, C04B 30/02

(54) **Procédé pour la fabrication d'une pièce fibreuse isolante**
Verfahren zur Herstellung eines isolierenden Faserrohlings
Process for preparing a fibrous isolating piece

(30) Priorité: 13.12.1983 FR 8320158
(43) Date de publication de la demande: 19.06.1985
(73) Titulaire: PRODUITS CELLULOSIQUES ISOLANTS- PROCELIS Société anonyme:, 38300 Bourgoin Jallieu (FR)
(72) Inventeur: Grandin de l'Eprevier, Alain, F-03350 Le Brethon (FR); Garnier, Albert, F-38540 Heyrieux (FR)
(74) Mandataire: Laurent, Michel

(56) Documents cités:
- FR-A- 1 292 895
- FR-A- 1 401 713
- FR-A- 1 602 362
- GB-A- 2 114 621
- US-A- 1 812 970
- US-A- 1 910 469

## Description

L'invention concerne un procédé pour la fabrication d'une pièce fibreuse isolante.

Il est bien connu de revêtir les enceintes destinées à être portées à haute température d'une couche d'un matériau isolant. A l'origine, pour ce faire, on a utilisé des briques réfractaires. Cette technique, bien que largement répandue, présente l'inconvenient d'être coûteuse, de conduire à des revêtements lourds, sensibles aux chocs thermiques et qui, pour certaines applications ont une grande capacité calorifique ainsi qu'une forte inertie thermique.

Depuis quelques années, on a proposé de remplacer les briques par des nappes fibreuses. Dans une première forme de réalisation, on a suggéré de dérouler sur la paroi à revêtir des nappes à base de fibres résistant à haute température, telles que des fibres céramique. Ces nappes sont fixées parallèlement aux paroi du four à l'aide de tiges métalliques. Ces tiges provoquent des ponts thermiques, se corrodent et précipitent la corrosion des parois du four même, ainsi que la chute des nappes.

Pour éviter ces inconvénients, dans une seconde forme de réalisation, on a suggéré de faire appel à un empilement de nappes élémentaires en fibres résistant à haute température, superposées sur le champ ou pliées, fixées sur les parois à l'arrière, ce qui évite les points thermiques. Cette dernière technique ne permet de réaliser qu'une isolation homogène de la face chaude à la face froide, ce qui en augmente inutilement le coût.

Dans le brevet FR-A-1 602 362 (correspondant au GB-A-1 296 681), on a suggéré d'empiler des couches successives en fibres céramique sur une forme à l'aide du vide. On obtient ainsi un empilement progressif dans lequel les couches élémentaires ne s'interpénètrent pas et dont l'épaisseur pratique est limitée par suite de la technique de dépose par aspiration.

Dans le brevet GB-A-2 114 621, on a décrit un matériau en fibres céramiques ayant une face chaude et une face froide et dont l'interstice comporte des fibres de chaque face emmêlées. Un procédé pour fabriquer un tel produit consiste à préparer deux suspensions de fibres céramiques, puis à verser chacune d'elles dans un des deux compartiments d'un bac séparés par une plaque amovible coulissante et dont le fond est constitué par un tamis fil- . trant, puis à appliquer le vide pour éliminer l'eau et enfin retirer la plaque amovible et enfin à sécher le produit obtenu. Cette technique ne s'est guère développée car, d'une part, elle ne permet pas d'assurer une cohésion suffisante des deux parties qui se séparent à l'utilisation à haute température et d'autre part, les produits obtenus manquent parfois de rigidité et de stabilité dimensionnelle.

L'invention concerne un procédé pour la fabrication d'une pièce fibreuse isolante, notamment pour le revêtement intérieur d'enceintes destinées à être portées à haute température, qui soit facile à mettre en oeuvre, économique, notamment pour la fabrication de petites séries, et permette de réalisercommo- dément des pièces de dimensions et de formes appropriées avec des spécifications déterminées.

Ce procédé pour la fabrication d'une pièce fibreuse isolante à base de fibres résistantes à haute température, telles que des fibres céramiques, notamment pour revêtement intérieur d'enceintes chauffées, qui consiste:
. à préparer une première suspension contenant un premier type de fibres résistant à haute température;
. puis, à préparer au moins une seconde suspension contenant un second type de fibres résistant à haute température;
. puis, à verser chaque suspension dans un compartiment distinct d'un bac dont le fond comporte un tamis filtrant momentanément obstrué et dont les compartiments élémentaires son séparés entre eux par une plaque amovible;
. ensuite, à retirer la plaque amovible de séparation et à éliminer l'eau des suspensions à travers le tamis filtrant;
. et enfin, à sécher le produit obtenu, caractérisé:
- en ce que chaque suspension comporte pour partie minoritaire des particules céramisables;
- et en ce que, lorsque l'on retire la plaque de séparation amovible, d'une part, simultanément on agite localement le milieu au voisinage de cette plaque de séparation amovible, et d'autre part, on élimine l'eau des suspensions par égouttage au travers du tamis filtrant;
- et enfin, en ce que, après avoir séché de manière connue la pièce obtenue, on chauffe celle-ci à une température susceptible de provoquer dans cette pièce la céramisation desdites particules céramisables.

Dans une première forme de réalisation, les particules minoritaires céramisables sont des particules minérales telles que par exemple des particules de Kaolin, ce qui présente l'avantage de ne pas augmenter la conductivité électrique du produit final, ou bien des particules d'argile, notamment des particules d'argile gonflantes telles que des bentonnites, qui présentent l'avantage de se gorger d'eau.

Dans une deuxième forme de réalisation préférée, les particules minoritaires céramisables sont des fibres papetières mécaniques, notamment des fibres de récupération, ce qui facilite la manipulation de la pièce avant cuisson en lui conférant une meilleure tenue.

Avantageusement, en pratique:
- les fibres minoritaires papetières représentent 1 à 5% du poids en poids sec des fibres majoritaires résistant à la température;
- la concentration en fibres varie d'une suspension à l'autre, mais la quantité de suspension versée dans chaque compartiment élémentaire est identique d'une suspension à l'autre pour éviter le déversement d'un compartiment dans l'autre;
- on fait appel de préférence à des fibres en vrac, que l'on disperse de manière connue dans de l'eau;
- pour préparer chaque suspension élémentaire, on réalise tout d'abord une suspension contenant des fibres résistant à haute température, notamment en vrac, s'il y a lieu additionnée d'agent mouillants, puis on ajoute ensuite à cette suspension une autre suspension préparée séparement contenant des particules céramisables;
- la concentration de chaque suspension est comprise entre 50 et 80 grammes/litre car, en deça, la quantité d'eau éliminée est trop importante, alors qu'en revanche, au-delà, on obtient une mauvaise dispersion des fibres élémentaires;
- l'agitation du milieu est obtenue de manière connue, par exemple, soit par un agitateur à vibrations, soit encore mieux tout simplement en ménageant, soit sur la paroi de la plaque amovible soit à son extrémité inférieure, un peigne transversal destiné à former organe d'agitation lors du retrait de cette plaque amovible;
- lors du remplissage des compartiments élémentaires du bac, le tamis du fond du bac est obstrué par une couche d'eau qui sera éliminé lors de la phase d'égouttage;
- la céramisation des cendres résultant de la combustion des fibres papetières est effectuée à une température d'au moins 1000°C;
- après chauffage, la pièce refroidie peut être enduite d'une nouvelle composition minérale liante, telle que par exemple une solution aqueuse de phosphate d'alumine, que l'on sèche ensuite à l'étuve.

La manière dont l'invention peut être réalisée et les avantages qui en découlent ressortiront mieux des exemples de réalisation qui suivent, donnés à titre indicatif et non limitatif à l'appui des figures annexées.

La figure 1 est une représentation schématique sommaire d'un dispositif pour la mise en oeuvre du procédé selon l'invention.

Les figures 2 et 3 montrent respectivement ce dispositif en coupe selon les axes 1-1' (figure 2) et II-II' (figure 3) de la figure 1.

La figure 4 est une vue perspective sommaire de la plaque amovible du dispositif de la figure 1.

La figure 5 est une représentation schématique en perspective sommaire d'une pièce isolante conforme à l'invention.

Le dispositif montré aux figures 1 à 4 pour la mise en oeuvre du procédé selon l'invention se compose essentiellement d'un bac (1) formant hausse, ouvert à son extrémité supérieure (2) et dont le fond (3) est constitué par une grille fortement ajourée, mais résistante. Ce bac (1), par exemple en tôle d'acier, comporte sur deux bords opposés des fentes élémentaires (4, 5, 6, 7) en nombre approprié destinées à délimiter des compartiments élémentaires (8, 9), par mise en place d'une plaque de séparation rigide (10), par exemple également en tôle, inserrée dans chacune de ces fentes (4, 6-5, 7). La surface de cette plaque de séparation amovible (10) correspond à la section interne du bac (1). Cette plaque (10) présente des oreilles d'extrémité (11, 12), destinées à venir s'inserrer dans les fentes (4-7), et qui dépassent du bac pour en permettre la mise en place et le retrait. Le fond de la plaque de séparation (10) comporte une seconde plaque transversale (13) légèrement incurvée, destinée à venir au contact du tamis (15) placé sur le fond ajouré (3). Cette pièce (13), soudée par exemple, présente une pluralité d'arêtes élémentaires (14) à l'instar d'un peigne. Comme déjà dit, le fond (3) en grillage fortement ajouré, est revêtu d'un tamis filtrant (15) métallique de 0,5 mm de maille. Le fond de la hausse (1) comporte une collerette (16) de raccord au corps (17) et de maintien du tamis (15). Le corps (17) qui repose sur des pieds (18, 19) présente sur la face avant une vanne d'égouttage (20).

### Exemple 1

Dans un seau d'eau de dix litres, on ajoute cinq cent grammes d'une fibre céramique résistant à une température de 1400°C, commercialisée par Lafarge Réfractaire sous la dénomination «K60», de longueur voisine de un centimètre.

Parallèlement, dans un demi-litre d'eau, on met en suspension 25 grammes d'une pâte mécanique papetière obtenue à partir d'un papier récupéré, encré et fortement chargé.

A température ambiante, on ajoute la suspension aqueuse de fibres papetières dans la suspension de fibres céramique. On à préparé ainsi 10,5 litres d'une première suspension aqueuse contenant environ 500 grammes de fibres céramique et 25 grammes de fibres papetières.

De la même façon, on prépare une seconde suspension contenant, toujours pour 10,5 litres, 500 grammes de fibres céramique, mais de qualité «K45» commercialisée par Lafarge Réfractaire, résistant seulement à une température de 1250°C et 25 grammes de fibres papetières.

On verse la première suspension à base de fibres céramique K60 dans le premier compartiment (8) et simultanément la seconde suspension de fibres majoritaire K45 dans le second compartiment (9). Le fond du bac (1) sur lequel est disposé le tamis filtrant (15) est obturé par une couche d'eau provenant du remplissage à ras bord du corps (17). Cette couche forme ainsi joint entre les deux compartiments. Les deux suspensions préparées, placées dans chaque compartiment distinct (8) et (9), sont séparées entre elles par la plaque amovible (10). On enlève alors cette plaque (10) en la tirant vers le haut par les oreilles ( 1 1, 12). Dans ce mouvement ascendant, les arêtes élémentaires (14) du peigne (13) provoquent au voisinage de cette plaque (10) des turbulences qui brassent localement les deux suspensions contenues dans les compartiments (8) et (9), de sorte que les fibres de ces suspensions au voisinage de cette plaque (10) se mélangent. Simultanément, on ouvre la vanne (20) de vidange, de sorte que l'eau de chacune des suspensions s'égoutte très rapidement, puisqu'il n'y a pas de rétention d'eau.

Si nécessaire, au moyen d'un bagarit, on tasse le dessus du mât fibreux réalisé, de manière à obtenir une surface plane.

On ouvre alors la collerette (16), puis en tirant l'ensemble grâce à la toile filtrante (15), on amène le mât fibreux sur un plateau. On sèche ensuite ce matériau à l'étuve à 90°C, pendant quatre heures. On obtient alors un matériau montré à la figure 5 mesurant environ 21 par 29 centimètres de côté pour une épaisseur de 70 millimètres et une masse volumique voisine de 0,2 g/cm³.

On place ensuite ce matériau dans un four où on le chauffe pendant trois heures à 1000°C. Cette température provoque tout d'abord la combustion des fibres papetières, puis la céramisation des cendres obtenues lors de cette combustion, ce qui lie entre elles les fibres céramique élémentaires de chacune des suspensions. Le pavé obtenu (25) montré à la figure 5 se compose essentiellement de trois zones, à savoir:
- tout d'abord une première portion (26), formant face chaude, c'est-à-dire destinée à venir au contact de la paroi chaude, constituée par les fibres les plus résistantes à la température, en l'occurrence des fibres céramiques K60 résistant à 1300°C;
- une deuxième zone opposée (27), formant face froide, formée de fibres moins résistantes à la température (K45);
- et une portion intermédiaire (28) dans laquelle ces deux zones s'interpénètrent; cette portion (28) étant essentiellement formée, autour d'une ligne de jonction (29), plus précisément de deux zones (30, 31), la première (30) étant plus riche en fibres à haute résistance à la température et la seconde (31) étant plus riche en fibres moins résistantes à haute température.

Les fibres de ces trois zones sont liées entre elles de façon homogène par les cendres céramiques provenant de la combustion de fibres papetières.

### Exemple 2

On répète l'exemple précédent en remplaçant la fibre céramique K60 par une fibre céramique commercialisée par Morgan sous la dénomination «Cerachrome», de longueur voisine de dix centimètres. On obtient un pavé analogue à celui de l'exemple 1, mais dont la face chaude résiste à une température de 1450°C.

### Exemple 3

On répète l'exemple 1, mais en remplissant le deuxième compartiment (9) non plus avec la suspension de fibres K45, mais de fibres K60 avec une concentration réduite de moitié, c'est-à-dire de 25 grammes au lieu de 50 grammes par litre.

Après compactage à une épaisseur uniforme, on obtient un pavé dont les deux faces ont une densité différente l'une de l'autre.

### Exemple 4

On répère l'exemple 1 en faisant varier la concentration de la pâte papetière d'un compartiment à l'autre. Le compartiment le plus chargé en fibres papetières étant le plus lié, présente une meilleure cohésion.

### Exemple 5

Le bac est divisé en trois compartiments élémentaires identiques que l'on remplit respectivement:
- le premier à l'aide d'une suspension contenant dans six litres d'eau, 300 g de fibres céramiques K60 et 15 grammes de fibres papetières mécaniques;
- le second, toujours dans six litres d'eau, contenant 300 grammes de fibres céramiques K45 et 15 grammes de fibres papetières;
- le troisième, toujours dans six litres d'eau, contenant 300 grammes de laine de verre et 15 grammes de fibres papetières mécaniques.

On obtient également un pavé de 7 x 21 x 29 cm dans lequel la face chaude est constituée par la nappe à base de fibres K60, alors que la face froide est constituée par celle en laine de verre.

Dans ce cas, la cuisson s'effectuera après montage, afin que la température reste compatible avec la laine de verre.

### Exemple 6

On répète l'exemple précédent en modifiant le volume des différents compartiments élémentaires, pour moduler l'épaisseur de chaque couche.

### Exemple 7

Le pavé de l'exemple 1 est immergé avant ou après cuisson dans une composition liante minérale constituée par une solution aqueuse de phosphate d'alumine. Après immersion et imprégnation, on sèche l'ensemble pendant deux heures à 90°C.

### Exemple 8

On répète l'exemple 1 avec la modification suivante. Un générateur de vibrations ultrasonique est fixé sur la paroi externe de la hausse (1 ) et est mis en fonctionnement pendant quelques secondes après que ait été enlevée la plaque de séparation (10). Les ùltrasons provoquent une vive agitation de la masse liquide, ce qui induit une interpénétration de suspensions plus régulière que celle obtenue avec le peigne (13), et un gradient de concentration des fibres réglable dans la zone (28) en fonction du temps d'agitation.

### Exemple 9

On répète l'exemple 1 en ajoutant à l'une ou à chacune des suspensions une charge minérale, telle que par exemple du kaolin, qui modifie les propriétés de toute ou partie de la pièce après cuisson (porosité, résistivité électrique, résistance mécanique, facilité d'usinage, etc.).

Le procédé selon l'invention présente de nombreux avantages par rapport à ceux connus à ce jour. On peut citer:
- la possibilité de réaliser des pièces de dimensions appropriées, même de grandes dimensions, ce qui se traduit par un gain de temps;
- la possibilité de réaliser des pièces à meilleur coût, puisque seule la face chaude est en fibres résistant à la plus haute température;
- une résistance mécanique améliorée, puisque après chauffage, les cendres céramiques forment une liaison minérale homogène;
- la possibilité de réaliser des pièces en forme par le choix de bacs de forme appropriée, tels que par exemple des éléments de voûte dans un four;
- la facilité de manipulation, grâce à la présence des fibres papetières, ce qui permet de réaliser la cuisson finale après montage de ces pièces dans le four lui-même;
- la possibilité de réaliser à la demande et en petites séries des pièces de forme et de spécification déterminées.

De la sorte, ces pièces peuvent être utilisées avec succès pour l'isolation des revêtements intérieurs de fours destinés à travailler à des températures élevées.

## Revendications

1. Procédé pour la fabrication d'une pièce fibreuse isolante à base de fibres résistantes à haute température, telles que des fibres céramiques, notamment pour revêtement intérieur d'enceintes chauffées, qui consiste:
. à préparer une première suspension contenant un premier type de fibres résistant à haute température;
. puis, à préparer au moins une seconde suspension contenant un second type de fibres résistant à haute température;
. puis, à verser chaque suspension dans un compartiment distinct (8, 9) d'un bac (1) dont le fond (3) comporte un tamis filtrant (15) momentanément obstrué et dont les compartiments élémentaires (8, 9) sont séparés entre eux par une plaque amovible (10);
. ensuite, à retirer la plaque amovible de séparation et à éliminer l'eau des suspensions à travers le tamis filtrant (15);
. et enfin, à sécher le produit obtenu, caractérisé:
- en ce que chaque suspension comporte pour partie minoritaire des particules céramisables;
- et en ce que, lorsque l'on retire la plaque de séparation amovible (10), d'une part, simultanément on agite localement le milieu au voisinage de cette plaque de séparation amovible (10), et d'autre part, on élimine l'eau des suspensions par égouttage au travers du tamis filtrant (15);
- et enfin, en ce que, après avoir séché de manière connue la pièce obtenue, on chauffe celle-ci à une température susceptible de provoquer dans cette pièce la céramisation desdites particules céramisables.

2. Procédé selon la revendication 1, caractérisé en ce que les fibres majoritaires résistant à la température sont des fibres céramiques et en ce que les particules minoritaires céramisables sont des fibres papetières.

3. Procédé selon l'une des revendications 1 et 2, caractérisé en ce que les fibres minoritaires papetières représentent 1 à 5% en poids du poids sec des fibres majoritaires résistantes à la température.

4. Procédé selon la revendication 1, caractérisé en ce que l'on ajoute une charge minérale à au moins l'une des suspensions élémentaires.

5. Procédé selon la revendication 1, caractérisé en ce que la plaque amovible (10) présente au moins, à son extrémité (13) destinée à venir au contact du tamis (15) une série d'arêtes transversales (14) destinées à former organe d'agitation lors du retrait de cette plaque (10).

6. Procédé selon la revendication 1, caractérisé en ce que la concentration des suspensions contenues dans chaque compartiment (8, 9) varie d'une suspension à l'autre, mais en ce que le volume de suspension versée dans chaque compartiment (8, 9) est identique pour éviter le déversement d'un compartiment (8) dans l'autre (9).

7. Procédé selon la revendication 1, caractérisé en ce que avant ou après chauffage, la pièce est enduite à l'aide d'une composition minérale liante séchée à l'étuve.

## Claims

1. Process for manufacturing a fibrous insulating piece comprising fibers resisting high temperature, such as ceramic fibers, particularly for the internal lining of heated enclosures, which consists in:
- preparing a first suspension containing a first type of fibers resisting high temperature;
- then, preparing at least a second suspension containing a second type of fibers resisting high temperature;
- then, pouring each suspension into a distinct compartment (8, 9) of a vat (1) the bottom (3) of which comprises a momentarily obstructed filtering sieve (15) and the elementary compartments (8, 9) of which are separated from one another by a removable plate (10);
- next, withdrawing the removable separating plate and eliminating the water of the suspensions through the filtering sieve (15);
- and then, drying the product obtained; characterized in that:
- each suspension also comprises a lesser portion of ceramizable particles;
- while withdrawing the removable separating plate (10), the medium is stirred locally in the vicinity of this removable separating plate (10), on the one hand, and, simultaneously, the water of the suspensions is drained through the filtering sieve (15);
-. and finally, after having dried the piece obtained in known manner, it is heated to a temperature inducing in said piece the ceramization of said ceramizable particles.

2. Process according to claim 1, wherein the main portion of fibers resisting high temperature are ceramic fibers and wherein the lesser portion of ceramizable particles are paper-making fibers.

3. Process according to any claims 1 and 2, wherein the paper-making fibers represent 1 to 5% by weight of dry weight of the temperature resistant fibers.

4. Process according to claim 1, wherein an inorganic filler is added to at least one of the elementary suspension.

5. Process according to claim 1, wherein the removable plate (10) presents, at least at its end (13) in contact with the sieve (15), a series of transverse edges (14) adapted to form stirring member during withdrawal of this plate (10).

Process according to claim 1, wherein the concentration of the suspensions contained in each compartment (8, 9) varies from one suspension to the other, but the volume of suspension poured into each compartment (8, 9) is identical in order to avoid overflow from one compartment (8) into the other (9).

7. Process according to claim 1, wherein, before or after heating, the piece is coated with an inorganic stove-dried binding composition.

## Patentansprüche

1. Verfahren zur Herstellung eines isolierenden faserstoffhaltigen Körpers auf Basis von hochtemperaturbeständigen Fasern, wie keramische Fasern, insbesondere zur Innenbeschichtung von geheizten Gehäusen, das die Schritte aufweist:
- Herstellen einer ersten Suspension, die eine erste Art an hochtemperaturbetändigen Fasern enthält; ausserdem
- Herstellen zumindest einer zweiten Suspension, die eine zweite Art an hochtemperaturbeständigen Fasern enthält; danach
- Einfüllen jeder Suspension in einen unterschiedlichen Behälter (8, 9) eines Kastens (1), dessen Boden (3) ein momentan gesperrtes Filtersieb (15) aufweist und dessen elementare Behälter (8, 9) durch eine entfernbare Platte (10) voneinander getrennt sind, anschliessend
- Herausnehmen der entfernbaren Trennplatte und Absondern des Wassers der Suspensionen durch das Filtersieb (15); und schliesslich
- Trocknen des erhaltenen Produktes, dadurch gekennzeichnet,
- dass jede Suspension als Minderteil keramisierbare Partikel enthält;
- dass, falls die entfernbare Trennplatte (10) herausgenommen wird, einerseits gleichzeitig der Umgebungsbereich der entnehmbaren Trennplatte stellenweise aufgerührt wird, und andererseits das Wasser der Suspensionen durch Abtropfen durch das Filtersieb (15) abgesondert wird; und schliesslich
- dass nach Trocknen des erhaltenen Körpers in an sich bekannterweise, dieser auf eine solche Temperatur erwärmt wird, die ausreichend ist, im Körper die Keramisierung der keramisierbaren Partikel hervorzurufen.

2. Verfahren nach Anspruch 1, dadurch gekennzeichnet, dass die mehrheitlichen hitzebeständigen Fasern Keramikfasern sind, und dass die minderteiligen keramisierbaren Partikel Papierfasern sind.

3. Verfahren nach einer der Ansprüche 1 und 2, dadurch gekennzeichnet, dass die minderteiligen Papierfasern 1 bis 5 Gew.-% des Trockengewichts der mehrheitlichen temperaturbeständigen Fasern darstellen.

4. Verfahren nach Anspruch 1, dadurch gekennzeichnet, dass zumindest einer der elementaren Suspensionen ein mineralischer Füllstoff zugefügt wird.

5. Verfahren nach Anspruch 1, dadurch gekennzeichnet, dass die entfernbare Platte (10) an ihrem Ende (13), das dazu vorgesehen ist, in Kontakt mit dem Filtersieb (15) zu treten, zumindest eine Reihe an quer verlaufenden Kanten (14) aufweist, die dazu bestimmt sind, Rührorgane während des Herausnehmens der Platte (10) zu bilden.

6. Verfahren nach Anspruch 1, dadurch gekennzeichnet, dass die Konzentrationen der in jedem Behälter (8, 9) enthaltenen Suspensionen von der einen zur anderen variieren, dass jedoch das Volumen der in jeden Behälter (8, 9) gegossenen Suspension identisch ist, um ein Überfliessen von einem Behälter (8) in den anderen (9) zu vermeiden.

7. Verfahren nach Anspruch 1, dadurch gekennzeichnet, dass vor oder nach dem Erwärmen der Körper mittels eines mineralischen Kontaktmaterials, das im Trockenschrank getrocknet wurde, überzogen wird.
